# EUROPÄISCHE PATENTSCHRIFT

(11) **EP 1 063 282 B1**
(45) Veröffentlichungstag und Bekanntmachung des Hinweises auf die Patenterteilung: **06.08.2003**
(21) Anmeldenummer: 00109967.0
(22) Anmeldetag: 11.05.2000
(51) Int. Cl.: C11D 3/00, C11D 3/22, C11D 7/44

(54) **Teppichreiniger auf Cellulosebasis und Verfahren zu seiner Herstellung**
Cellulose based carpet cleaner and method for its production
Composition à base de cellulose pour nettoyage de tapis et procédé de production

(30) Priorität: 21.06.1999 DE 19928333
(43) Veröffentlichungstag der Anmeldung: 27.12.2000
(73) Patentinhaber: Fraunhofer Gesellschaft, 80636 München (DE)
(72) Erfinder: Loth, Fritz, Dr. Dipl.-Chem., 14513 Teltow (DE); Lang, Hermann, Dr. Dipl.-Chem., 14513 Teltow (DE)

(56) Entgegenhaltungen:
- DD-A- 206 679
- DD-A- 259 533
- DE-A- 4 001 688
- DE-A- 4 007 522
- US-A- 4 834 900
- US-A- 5 683 976
- PATENT ABSTRACTS OF JAPAN vol. 1997, no. 08, 29. August 1997 (1997-08-29) & JP 09 099238 A (RENGO CO LTD), 15. April 1997 (1997-04-15)

## Beschreibung

Die vorliegende Erfindung bezieht sich auf einen Teppichreiniger auf Cellulosebasis und ein Verfahren zu seiner Herstellung. Derartige Teppichreiniger werden in der chemischen Industrie, insbesondere in der Textilindustrie und auch in der Reinigungsindustrie eingesetzt.

Zur Reinigung von Teppichen und anderen textilen Bodenbelägen werden herkömmlicherweise flüssige oder auch feste Reinigungsmittel verwendet. Die festen Reinigungsmittel werden als Trockenreinigungsmittel bezeichnet und bestehen meistens aus einer festen, mehr oder weniger pulverförmigen Matrix, die mit unterschiedlichen Reinigungsflüssigkeiten getränkt ist. Diese pulverförmige Matrix wird auf die zu reinigende Fläche aufgebracht, wobei die Reinigungsflüssigkeit in der Matrix in Verbindung mit dem üblicherweise darin enthaltenen Tensid den Schmutz auf der zu reinigenden Fläche anlöst. Nach dem Verdunsten des in der Matrix ebenfalls enthaltenen Lösungsmittels wird der Schmutz mit dem Tensid in der Matrix absorbiert. Die Reinigung des Teppichs erfolgt dann in einfacher Weise durch Abbürsten oder Absaugen des Matrixmaterials zusammen mit dem Schmutz. Als Matrixmaterial sind eine Vielzahl von Stoffen bekannt, wie beispielsweise anorganische Materialien, z.B. Kieselgur, Kieselsäure, Zeolithe, Tonerde, Talkum, als auch synthetische Polymere, z.B. Harnstoff-Formaldehyd-Harze, gemahlener Polyurethanschaum, Polyethylenpulver, Polystyrolpulver, usw., wie auch natürliche Polymere. Unter den natürlichen Polymeren befinden sich auch Produkte auf Cellulosebasis, z.B. Sägespäne, Holzmehl, Rindenmehl oder Cellulosepulver. Diese sind nicht nur kostengünstig, sondern als biologisch abbaubare Naturstoffe auch umweltgerecht entsorgbar.

Nachteilig an den ligninhaltigen Celluloseprodukten ist ihre braune Eigenfärbung. Daher wurde in der DE 34 37 629 vorgeschlagen, als Adsorptionsmittel reines Cellulosepulver mit Teilchengrößen zwischen 1 und 150 µm zu verwenden, die durch Vermahlung von Laubholzzellstoffen gewonnen werden. Diese Pulver besitzen nun allerdings den Nachteil, daß sie zum einen nur eine sehr geringe Porosität und folglich auch nur eine geringe Aufnahmekapazität für die eigentliche Reinigungsflüssigkeit besitzen und zum anderen sich aufgrund ihrer sehr geringen Teilchengröße nur schwer handhaben und von den meisten Teppichen auch nur unvollständig entfernen lassen.

Die DE 44 11 047 schlägt daher vor, dem eigentlichen pulverförmigen Adsorbens zusätzlich rollfähige Partikel mit Abmessungen zwischen 1 und 50 mm zuzusetzen. Diese Partikel können aus einem porösen schwammartigen Material, wie beispielsweise einem Viskoseschwamm, bestehen. Durch diese Beimischung wurde zwar die mechanische Beanspruchung der Teppichfasern vermindert und gleichzeitig die Entfernung von Flusen erleichtert, doch beträgt der erforderliche Feststoffanteil über 40 Masse-% und stellt damit eine erhebliche ökologische und ökonomische Belastung dar. Weiterhin sind hierdurch die Probleme der Entfernung der staubförmigen Celluloseprodukte und der zu geringen Flüssigkeitsaufnahme nicht gelöst worden.

Aus der DE 44 07 906 C1 ist ein Verfahren zur Herstellung von Cellulosecarbamat bekannt. Weiterhin wird in der DE 40 07 522 A1 ein Reinigungsmittel für Teppich beschrieben, welches aus Formkörpern aus regenerierter Cellulose besteht.

Die Druckschrift US 5,683,976 A offenbart ein alkalische, von Borax bzw. Salzen der Borsäure freies Granulat zum Reinigen von Teppichen, das eine Zusammensetzung aus Cellulose, Ceolid, einem inorganischen Salz, organischem Lösungsmittel, einer organischen oder inorganischen Säure, einem anionischen surfactant und Wasser aufweist.

Die Druckschrift DE 40 07 522 A1 sieht ein Reinigungsmittel für Teppiche vor, das aus feuchten regenerierte Cellulose enthaltenen Körnern besteht. Neben dem 10 bis 50 %-igen Masseanteil an Cellulose sind als weitere Bestandteile Wasser, Tenside, Konservierungsmittel und Duftstoffe in den offenbarten Körnern enthalten. Die in diesem Dokument offenbarten Körner zeichnen sich durch eine sphärische Form, eine Korngröße von 0,05 mm bis 2 mm, einem puren Volumen von 50 bis 90% und einer chipdichte von 30 kg/m³ bis 500 kg/m³ aus.

Es sind Teppichreiniger auf Basis von Celluloseperlen nach DD 206679 bekannt, die aus Viskose hergestellt wurden.

Die wesentlichen Nachteile des Viskoseverfahrens bestehen dabei darin, dass viele aufwendige und zeitraubende Verfahrensschritte notwendig sind, durch die Verwendung des feuergefährlichen Schwefelkohlenstoffs erhebliche Sicherheitsvorkehrungen getroffen werden müssen und bei der Regenerierung neben Schwefelkohlenstoff auch Schwefelwasserstoff freigesetzt wird. Da es sich bei beiden Verbindungen auch um stark toxische Substanzen handelt, entsprechen diese Verfahren nicht mehr den heutigen Vorstellungen und Anforderungen des Umweltschutzes bzw. es müssen extreme technische Aufwendungen betrieben werden, damit diese Produkte nicht in die Umwelt gelangen, sondern zurückgewonnen und in unbedenkliche Verbindungen umgewandelt werden. Damit haben die porösen Perlen aus Regeneratcellulose, die aus Viskose hergestellt werden, den Nachteil eines hohen technischen und ökonomischen Aufwandes bei ihrer Herstellung sowie die dabei entstehenden toxischen schwefelhaltigen Gase.

Aufgabe der vorliegenden Erfindung ist es daher, einen Teppichreiniger und ein Verfahren zu seiner Herstellung zur Verfügung zu stellen, der nicht nur eine hohe Aufnahmekapazität für die Reinigungsflüssigkeiten aufweist sondern auch eine auf die eingesetzte Cellulosemasse bezogene hohe Reinigungsleistung besitzt. Hierfür soll ein rationelles und umweltfreundliches Verfahren zur Herstellung zur Verfügung gestellt werden. Diese Aufgabe wird durch den Teppichreiniger nach Anspruch 1 sowie das Verfahren nach Anspruch 13 gelöst. Vorteilhafte Weiterbildungen des erfindungsgemäßen Verfahrens werden in den abhängigen Ansprüchen gegeben.

Erfindungsgemäß besteht der Teppichreiniger aus Cellulosepartikeln, die eine Reinigungsflüssigkeit und Tenside enthalten, wobei die Cellulosepartikel durch Koagulation einer an sich bekannten alkalischen Lösung von Cellulosecarbamat und anschließendes Auswaschen und Zerkleinern des Cellulosegels erhalten werden. Dabei werden die Carbamatgruppen bei der Koagulation der Cellulosecarbamatlösung nicht vollständig abgespalten, sondern es verbleiben noch 0,001 bis 0,3 Carbamatgruppen pro Anhydroglukoseeinheit der Cellulose im Produkt. Besonders vorteilhaft werden die Cellulosepartikel nicht getrocknet sondern im initialfeuchten Zustand belassen.

Vorteilhafterweise können diese so hergestellten Gelpartikel weitere hydrophile Polymere, insbesondere Polysaccharide, wie z.B. Stärke oder Guarmehl, Polysaccharidderivate, wie z.B. Carboxymethylcellulose, Carboxymethylstärke oder Stärkephosphat, oder synthetische, ionische oder nichtionische Polymere, wie z.B. Polyakrylsäurederivate, Polystyrensulfonat, Polyvinylalkohol oder Polyvinylpyrrolidon in immobilisierter Form enthalten. Diese Zusatzmengen können in weiten Grenzen variiert werden, sollten jedoch 20 Masse-% bezogen auf Cellulose nicht überschreiten.

Die bevorzugten Teilchengrößen für die gequollenen Gelpartikel liegen im Bereich von 0,1 bis 5 mm. Das Wasserrückhaltevermögen (die im Gel enthaltene Wassermenge in % bezogen auf das getrocknete Gel) der erfindungsgemäßen Gelpartikel beträgt erfindungsgemäß mindestens 400 %.

Das Einbringen der Reinigungsflüssigkeit in die Cellulosepartikel gemäß der Erfindung erfolgt in einfacher Weise durch Suspendieren der aus dem Herstellungsprozeß der Partikel noch wasserhaltigen Gelteilchen in einer Mischung aus Wasser, einem C₂- bis C₄-Alkanol, -Alkandiol oder -triol allein oder in Mischungen mit einem aliphatischen Lösungsmittel, einem Tensid und gegebenenfalls Duftstoffen bis zum annähernden Konzentrationsausgleich. Anschließend wird die überschüssige Flüssigkeit abzentrifugiert oder abgesaugt und der fertige Teppichreiniger kann in einen luftdicht verschließbaren Behälter oder Beutel abgefüllt werden. Die abzentrifugierte oder abgesaugte Flüssigkeit kann dann durch Zugabe der nichtwässerigen Komponenten wieder aufkonzentriert und erneut verwendet werden.

Als Tenside werden die für die Reinigung von Teppischen herkömmlicherweise bekannten und bewährten anionischen, nichtionischen und/oder amphoteren Tenside verwendet.

Die Reinigung der Teppiche oder Textil- und Bodenbeläge erfolgt mit dem erfindungsgemäßen Teppichreiniger durch manuelles oder maschinelles Aufstreuen des Reinigers auf die Textilie oder den Bodenbelag und anschließendes Einarbeiten in die verschmutzten Flächen. Nachdem die Hauptmenge der Reinigungsflüssigkeit verdunstet ist, werden die nunmehr stark geschrumpften, den Schmutz enthaltenden Celluloseteilchen wieder abgesaugt. Je nach Verschmutzungsgrad werden 50 bis 200 g des erfindungsgemäßen Teppichreinigers pro m² angewendet. Erforderlichenfalls wird der Reinigungsschritt so lange wiederholt, bis die gewünschte Reinigungswirkung erzielt wird.

Besonders vorteilhaft besteht der vorgeschlagene erfindungsgemäße Teppichreiniger aus:
a) 2 bis 25 Masse-% initialfeuchte, nie getrocknete Partikel auf Cellulosebasis, die eine Matrix aus Regeneratcellulose mit 0,001 bis 0,3 Carbamatgruppen pro Anhydroglcoseeinheit der Cellulose und ein Wasserrückhaltevermögen von mindestens 400 % bezogen auf den Gewichtsanteil der Cellulose aufweisen, allein oder in Mischung mit einem oder mehreren hydrophilen Polymeren,
b) 5 bis 50 Masse-% eines C₂- bis C₄-Alkanols, -Alkandiols oder -triols allein oder in Mischung mit einem aliphatischen Lösungsmittel,
c) 0,01 bis 5 Masse- % Tensid,
d) Wasser, Duftstoffen sowie gegebenenfalls weiteren Zusätzen ergänzt auf 100 Masse-%.

Überraschenderweise hat sich gezeigt, dass durch die Verwendung der erfindungsgemäßen, hochgequollenen, rieselfähigen Cellulosegelpartikel nicht nur der Feststoffanteil im Reiniger stark reduziert werden kann, sondern auch die Reinigungswirkung deutlich verbessert wird. Bedingt durch den im Vergleich zu den bekannten Teppichreinigern auf Cellulosebasis wesentlich geringeren Cellulosegehalt sind naturgemäß auch erheblich geringere Mengen an verschmutztem Teppichreiniger abzusaugen und zu entsorgen, was vor allem im gewerblichen Anwendungsbereich, z.B. in Hotels, Bürogebäuden oder anderen öffentlichen Einrichtungen, von großem Vorteil ist.

Im folgenden werden einige Ausführungsbeispiele zur Herstellung einiger erfindungsgemäßer Teppichreiniger sowie einige erfindungsgemäße Teppichreiniger selbst beschrieben werden.

### Beispiel 1

400g Cellulosecarbamat mit einem Stickstoffgehalt von 2,7 % wurden zunächst in 5 1 10-%iger Natronlauge bei -5 °C gelöst. Die Lösung wurde anschließend durch Erwärmen auf 30 °C koaguliert. Das erhaltene Cellulosecarbamatgel wurde grob zerkleinert, gewaschen neutralisiert und in einem Granuliergerät bis auf eine mittlere Teilchengröße von ca. 1 mm nachzerkleinert.

Die resultierenden Cellulosegelteilchen, die nach dem Zentrifugieren einen Cellulosegehalt von 16,5 Masse-% aufwiesen (entsprechend einem Wasserrückhaltevermögen von 506 %), wurden mit einer Mischung aus 2 kg 2-Propanol und 50 g eines handelsüblichen Geschirrspülmittels, das 30 % anionische, 10 % nichtionische und < 5 % amphotere Tenside und einen Duftstoff enthielt, vermischt und erneut zentrifugiert.

Es wurden ca. 2,2 kg eines hellen partikulären Produktes folgender Zusammensetzung erhalten:
a) 18,5 Masse-% regeneriertes Cellulosecarbamat mit einem Reststickstoffgehalt von 1,5 %,
b) 41 Masse-% Wasser,
c) 40 Masse-% 2-Propanol und
d) 0,5 Masse-% Tenside, inklusive eines Duftstoffes.

Die Reinigungsleistung wurde in der Weise getestet, daß eine stark mit Straßenschmutz und einem eingetrockneten Teefleck verunreinigte Teppichauslegeware zur Hälfte mit etwa 100 g des Teppichreinigers pro m² bestreut wurde. Dieser wurde dann mit einer Bürste eingearbeitet und nach dem Trocknen mit einem Handstaubsauger entfernt. Die visuelle Beurteilung der behandelten und der unbehandelten sowie einer unbenutzten Fläche ergab, daß der Teefleck vollständig entfernt worden war und die normal verschmutzte Auslegeware nach der Behandlung von der unbenutzten nicht zu unterscheiden war. Eine Randbildung bei der gereinigten Fläche war nicht zu beobachten.

### Beispiel 2

360 g Cellulosecarbamat mit einem Stickstoffgehalt von 2,7 % und 40 g Carboxymethylcellulose wurden zunächst in 5 l 10 %iger Natronlauge bei -5 °C gelöst. Die Lösung wurde anschließend durch Erwärmen auf 30 °C koaguliert. Das erhaltene Cellulosegel wurde grob zerkleinert, gewaschen neutralisiert und in einem Granuliergerät bis auf eine mittlere Teilchengröße von ca. 1 mm nachzerkleinert.

Die resultierenden Cellulosegelteilchen, die nach dem Zentrifugieren einen Feststoffgehalt von 13 Masse-% aufwies (entsprechend einem Wasserrückhaltevermögen von 669 %), wurden mit einer Mischung aus 2 kg 2-Propanol, 500 g Glyzerin und 50 g eines handelsüblichen Geschirrspülmittels, das 30 % anionische, 10 % nichtionische und < 5 % amphotere Tenside und einen Duftstoff enthielt, vermischt und erneut zentrifugiert.

Es wurden ca. 2,5 kg eines hellen partikulären Produktes erhalten, dessen Reinigungsleistung wie folgt beurteilt wurde: eine Mischung aus Staubsaugerstaub, Erde, schwarzer und rotbrauner Schuhcreme wurden auf mehrere Stellen eines altrosafarbenen Polyamid-Veloursteppichstückes in unterschiedlicher Stärke aufgetragen.

Am nächsten Tag wurden die Cellulosegelpartikel auf die verschmutzten Stellen gestreut und mit einer Bürste in den Teppichflor eingearbeitet. Nach dem Trocknen wurden die Rückstände mit einem Handstaubsauger entfernt. Die visuelle Beurteilung der behandelten und der unbehandelten Flächen ergab einen deutlichen Reinigungseffekt. Nach einer zweiten Behandlung war eine weitere Aufhellung der verschmutzten Teppichstellen zu erkennen.

### Beispiel 3

Analog Beispiel 2 wurden Cellulosegelteilchen hergestellt, die mit einer Mischung aus 1,5 kg 2-Propanol, 1 kg Petroleumbenzin (Kp.: 150 - 190 °C) und 50 g eines handelsüblichen Geschirrspülmittels, das 30 % anionische, 10 % nichtionische und < 5 % amphotere Tenside und einen Duftstoff enthielt, vermischt und auf einer Fritte abgesaugt.

Es wurden ca. 2,5 kg eines hellen partikulären Produktes erhalten, dessen Reinigungsleistung wie in Beispiel 2 beurteilt wurde. Die visuelle Beurteilung der behandelten und der unbehandelten Flächen ergab ebenfalls einen deutlichen Reinigungseffekt. Nach einer zweiten Behandlung waren kaum noch Unterschiede zwischen den verschmutzten und gereinigten sowie den unbehandelten Teppichstellen zu erkennen.

## Patentansprüche

1. Teppichreiniger in Form poröser Partikel auf Cellulosebasis, die eine Reinigungsflüssigkeit und Tenside enthalten,
**dadurch gekennzeichnet, daß** die Partikel eine Matrix aus Regeneratzellulose mit 0,001 bis 0,3 Carbamatgruppen pro Anhydroglucoseeinheit der Cellulose und die Partikel ein Wasserrückhaltevermögen von mindestens 400 %, bezogen auf den Gewichtsanteil der Cellulose, aufweisen.

2. Teppichreiniger nach dem vorhergehenden Anspruch, **dadurch gekennzeichnet, daß** die Matrix zumindest teilweise aus initialfeuchter, nie getrockneter Regeneratcellulose besteht,

3. Teppichreiniger nach einem der vorhergehenden Ansprüche,
**dadurch gekennzeichnet, daß** die Partikel im gequollenen Zustand nach Einlagerung der Reinigungsflüssigkeit eine Größe von 0,1 bis 5 mm aufweisen.

4. Teppichreiniger nach einem der vorhergehenden Ansprüche, **dadurch gekennzeichnet, daß** die Partikel weitere hydrophile Polymere in immobilisierter Form enthalten.

5. Teppichreiniger nach einem der vorhergehenden Ansprüche, **dadurch gekennzeichnet, daß** die Partikel weitere hydrophile Polymere bis zu 20 Masse-% bezogen auf den Celluloseanteil enthalten.

6. Teppichreiniger nach einem der beiden vorhergehenden Ansprüche,
**dadurch gekennzeichnet, daß** das hydrophile Polymer ein Polysaccharid, ein Polysaccharidderivat, ein synthetisches Polymer und/oder eine Mischung davon ist

7. Teppichreiniger nach einem der vorhergehenden Ansprüche,
**dadurch gekennzeichnet, daß** die Partikel weiterhin ein leicht flüchtiges organisches Lösungsmittel enthalten.

8. Teppichreiniger nach dem vorhergehenden Anspruch, **dadurch gekennzeichnet, daß** die Partikel ein mit Wasser mischbares leicht flüchtiges organisches Lösungsmittel oder Lösungsmittelgemisch enthalten.

9. Teppichreiniger nach einem der beiden vorhergehenden Ansprüche, **dadurch gekennzeichnet, daß** das organische Lösungsmittel ein C₂ bis C₄-Alkanol, Alkandiol oder Alkantriol oder eine Mischung davon ist.

10. Teppichreiniger nach einem der vorhergehenden Ansprüche,
**dadurch gekennzeichnet, daß** die Partikel Wasser, Duftstoffe und/oder gegebenenfalls weitere Zusätze enthalten.

11. Teppichreiniger nach einem der vorhergehenden Ansprüche,
**gekennzeichnet durch** 2 bis 25 % an carbamatgruppenenthaltenden Regeneratcellulosepartikeln, gegebenenfalls gemischt mit einem oder mehreren hydrophilen Polymeren, 5 bis 50 % eines C₂- bis C₄-Alkanols, Alkandiols oder Alkantriols, eines aliphatischen Lösungsmittels oder einer Mischung mit einem aliphatischen Lösungsmitttel 0,05 bis 5 % eines oder mehrerer Tenside sowie ergänzend Wasser, Duftstoffe und/oder weitere Zusätze, wobei sämtliche Bestandteile sich auf 100 Masse-% ergänzen.

12. Teppichreiniger nach einem der vorhergehenden Ansprüche,
**dadurch gekennzeichnet, daß** die Tenside anionische, nichtionische und/oder amphotere Tenside sind.

13. Verfahren zur Herstellung eines Teppichreinigers,
**dadurch gekennzeichnet,**
**daß** Cellulosecarbamat in Natronlauge gelöst wird und die Lösung, bis ein Gehalt von 0,001 bis 0,3 Carbamatgruppen pro Anhydroglukoseeinheit der Cellulose erreicht ist, koaguliert wird, das resultierende Gel zu Partikeln so zerkleinert und gewaschen wird, daß die Partikel ein Wasserrückhaltevermögen von mindestens 400%, bezogen auf den Gewichtsanteil der Cellulose, aufweisen und das Gel mit einem organischen Lösungsmittel oder Lösungsmittelgemisch sowie Tensiden versetzt wird.

14. Verfahren nach dem vorhergehenden Anspruch,
dadurch qekennzeichnet, daß das Cellulosecarbamat in 5 bis 12%iger Natronlauge gelöst wird.

15. Verfahren nach einem der beiden vorhergehenden Ansprüche, **dadurch gekennzeichnet,**
**daß** Cellulosecarbamat mit einem Stickstoffgehalt von 0,5 bis 5%, vorteilhafterweise 1 bis 3%, gelöst wird.

16. Verfahren nach einem der Ansprüche 13 bis 15,
**dadurch gekennzeichnet, daß** nach dem Waschen des resultierenden Gels das Gel mit einem organischen, mit Wasser mischbaren Lösungsmittel oder Lösungsmittelgemisch versetzt und das in dem Gel enthaltene Wasser zumindest teilweise ersetzt wird.

17. Verfahren nach einem der Ansprüche 13 bis 16, **dadurch gekennzeichnet, daß** abschließend überschüssige Flüssigkeiten aus dem Gel entfernt werden.

18. Verfahren nach dem vorhergehenden Anspruch, **dadurch gekennzeichnet, daß** zur Entfernung der überschüssigen Flüssigkeiten diese abgesaugt oder abzentrifugiert werden.

19. Verfahren nach einem der Ansprüche 13 bis 18, **dadurch gekennzeichnet, daß** die Koagulation durch hydrolytische Abspaltunq eines Teils der Carbamatgruppen im alkalischen Milieu durchqeführt wird.

20. Verfahren nach einem der Ansprüche 13 bis 19, **dadurch gekennzeichnet, daß** die Koagulation mittels Säuren durchqeführt wird.

21. Verfahren nach einem der Ansprüche 13 bis 20, **dadurch gekennzeichnet, daß** die Koagulation bei Temperaturen oberhalb 15°C, insbesondere oberhalb Raumtemperatur, durchgeführt wird.

22. Verfahren nach einem der Ansprüche 13 bis 21, **dadurch gekennzeichnet, daß** vor der Koagulation ein oder mehrere hydrophile Polymere mit dem Cellulosecarbamat oder in der Cellulosecarbamatlösung gelöst oder suspendiert oder der Cellulosecarbamatlösung als Lösunq oder Suspension zugesetzt werden.

## Claims

1. Carpet cleaner in the form of porous cellulose-based particles, which contain a cleaning fluid and surfactants, **characterised in that** the particles have a matrix of regenerated cellulose with 0.001 to 0.3 carbamate groups per anhydroglucose unit of the cellulose and the particles have a water retention capability of at least 400% calculated on the basis of the percentage by weight of the cellulose.

2. Carpet cleaner according to the preceding claim, **characterised in that** the matrix is composed at least partially from initially moist, never dried, regenerated cellulose.

3. Carpet cleaner according to one of the preceding claims, **characterised in that** the particles have a size of 0.1 to 5 mm in expanded state after inclusion of the cleaning fluid.

4. Carpet cleaner according to one of the preceding claims, **characterised in that** the particles contain further hydrophilic polymers in immobilised form.

5. Carpet cleaner according to one of the preceding claims, **characterised in that** the particles contain further hydrophilic polymers to up to 20 % by mass calculated on the basis of the cellulose content.

6. Carpet cleaner according to one of the two preceding claims, **characterised in that** the hydrophilic polymer is a polysaccharide, a polysaccharide derivative, a synthetic polymer and/or a mixture thereof.

7. Carpet cleaner according to one of the preceding claims, **characterised in that** the particles additionally contain a readily volatile organic solvent.

8. Carpet cleaner according to the preceding claim, **characterised in that** the particles contain a water-miscible readily volatile organic solvent or solvent mixture.

9. Carpet cleaner according to one of the two preceding claims, **characterised in that** the organic solvent is a C₂- to C₄-alkanol, alkane diol or alkane triol or a mixture thereof.

10. Carpet cleaner according to one of the preceding claims, **characterised in that** the particles contain water, fragrances and/or possibly further additives.

11. Carpet cleaner according to one of the preceding claims, **characterised by** 2 to 25% of regenerated cellulose particles containing carbamate groups, possibly mixed with one or more hydrophilic polymers, 5 to 50% of a C₂- to C₄- alkanol, alkane diol or alkane triol, an aliphatic solvent or a mixture with an aliphatic solvent 0.05 to 5% of one or more surfactants and also as supplement water, fragrances and/or further additives, wherein all constituents supplement one another to 100% by mass.

12. Carpet cleaner according to one of the preceding claims, **characterised in that** the surfactants are anionic, non-ionic and/or amphoteric surfactants.

13. Process for the production of a carpet cleaner, **characterised in that** cellulose carbamate is dissolved in sodium hydroxide solution and the solution is coagulated until a content of 0.001 to 0.3 carbamate groups per anhydroglucose unit of the cellulose is reached, the resulting gel is crushed into particles and washed such that the particles have a water retention capability of at least 400%, calculated on the basis of the percentage by weight of the cellulose, and the gel is mixed with an organic solvent or solvent mixture as well as surfactants.

14. Process according to the preceding claim, **characterised in that** the cellulose carbamate is dissolved in a 5 to 12% sodium hydroxide solution.

15. Process according to one of the two preceding claims, **characterised in that** cellulose carbamate with a nitrogen content of 0.5 to 5%, advantageously 1 to 3%, is dissolved.

16. Process according to one of Claims 13 to 15, **characterised in that** after the resulting gel is washed, the gel is mixed with an organic, water-miscible solvent or solvent mixture and the water contained in the gel is at least partially displaced.

17. Process according to one of Claims 13 to 16, **characterised in that** excess liquids are subsequently removed from the gel.

18. Process according to the preceding claim, **characterised in that** for removal of the excess liquids, these are extracted by suction or centrifuging.

19. Process according to one of Claims 13 to 18, **characterised in that** the coagulation is conducted by hydrolytic separation of part of the carbamate groups in the alkaline medium.

20. Process according to one of Claims 13 to 19, **characterised in that** the coagulation is conducted by means of acids.

21. Process according to one of Claims 13 to 20, **characterised in that** the coagulation is conducted at temperatures above 15°C, in particular above room temperature.

22. Process according to one of Claims 13 to 21, **characterised in that** before coagulation, one or more hydrophilic polymers are dissolved or suspended with the cellulose carbamate or in the cellulose carbamate solution or are added to the cellulose carbamate solution as solution or suspension.

## Revendications

1. Produit de nettoyage pour tapis sous forme de particules poreuses à base de cellulose, qui contient un liquide de nettoyage et des agents tensioactifs,
**caractérisé en ce que**
les particules présentent une matrice en cellulose régénérée, avec de 0,001 à 0,3 groupe carbamate par unité anhydro glucose de la cellulose et les particules présentent un pouvoir de rétention d'eau d'au moins 400 % par rapport à la proportion pondérale de la cellulose.

2. Produit de nettoyage pour tapis selon la revendication précédente,
**caractérisé en ce que**
la matrice se compose au moins en partie de cellulose régénérée ayant son humidité initiale, non séchée.

3. Produit de nettoyage pour tapis selon l'une des revendications précédentes,
**caractérisé en ce que**
les particules à l'état gonflé après introduction du liquide de nettoyage présentent une taille de 0,1 à 5 mm.

4. Produit de nettoyage pour tapis selon la revendication précédente,
**caractérisé en ce que**
les particules contiennent d'autres polymères hydrophiles sous une forme immobilisée.

5. Produit de nettoyage pour tapis selon l'une des revendications précédentes,
**caractérisé en ce que**
les particules contiennent d'autres polymères hydrophiles en une quantité allant jusqu'à 20 % massique par rapport à la fraction cellulose.

6. Produit de nettoyage pour tapis selon l'une des deux revendications précédentes,
**caractérisé en ce que**
le polymère hydrophile est un polysaccharide, un dérivé de polysaccharide, un polymère synthétique et/ou un de leurs mélanges.

7. Produit de nettoyage pour tapis selon l'une des revendications précédentes,
**caractérisé en ce que**
les particules contiennent en outre un solvant organique légèrement volatil.

8. Produit de nettoyage pour tapis selon la revendication précédente,
**caractérisé en ce que**
les particules contiennent un solvant ou mélange de solvants organiques facilement volatil miscible à l'eau.

9. Produit de nettoyage pour tapis selon l'une des deux revendications précédentes,
**caractérisé en ce que**
le solvant organique est un alcanol, un alcane diol ou un alcane triol en C₂ à C₄ ou un de leurs mélanges.

10. Produit de nettoyage pour tapis selon l'une des revendications précédentes,
**caractérisé en ce que**
les particules contiennent de l'eau, des parfums et/ou le cas échéant d'autres additifs.

11. Produit de nettoyage pour tapis selon l'une des revendications précédentes,
**caractérisé par**
2 à 25 % de particules de cellulose régénérées contenant des groupes carbamate, le cas échéant mélangées avec un ou plusieurs polymères hydrophiles, de 5 à 50 % d'un alcanol, d'un alcane diol ou d'un alcane triol en C₂ à C₄, d'un solvant aliphatique ou d'un mélange avec un solvant aliphatique, de 0,05 à 5 % d'un ou plusieurs agents tensioactifs ainsi que de l'eau, des parfums ou d'autres additifs, l'ensemble des constituants se complétant à 100 % massique.

12. Produit de nettoyage pour tapis selon l'une des revendications précédentes.
**caractérisé en ce que**
les agents tensioactifs sont des agents tensioactifs anioniques, non ioniques et/ou amphotères.

13. Procédé de production d'un produit de nettoyage pour tapis,
**caractérisé en ce qu'**
on dissout le carbamate de cellulose dans de la lessive de soude, et en on coagule la solution, jusqu'à atteindre une teneur de 0,001 à 0,3 groupe carbamate par unité anhydro glucose de la cellulose, on pulvérise et on lave le gel résultant pour obtenir des particules, les particules présentant un pouvoir de rétention d'eau d'au moins 400 %, par rapport à la proportion pondérale de la cellulose, et on mélange le gel avec un solvant ou mélange de solvants organiques ainsi qu'avec des agents tensioactifs.

14. Procédé selon la revendication précédente,
**caractérisé en ce qu'**
on dissout le carbamate de cellulose dans de la lessive de soude à 5 à 12 %.

15. Procédé selon l'une des deux revendications précédentes,
**caractérisé en ce qu'**
on dissout le carbamate de cellulose avec une teneur en azote de 0,5 à 5 %, de préférence de 1 à 3 %.

16. Procédé selon l'une des revendications 13 à 15,
**caractérisé en ce qu'**
après lavage du gel résultant on mélange le gel avec un solvant ou mélange de solvants organiques miscibles à l'eau et on remplace au moins en partie l'eau contenue dans le gel.

17. Procédé selon l'une des revendications 13 à 16,
**caractérisé en ce qu'**
à la fin on retire du gel l'excès de liquide.

18. Procédé selon la revendication précédente,
**caractérisé en ce que**
pour éliminer l'excès de liquide, on filtre celui-ci par succion ou on le centrifuge.

19. Procédé selon l'une des revendications 13 à 18,
**caractérisé en ce qu'**
on conduit la coagulation au moyen d'une séparation par hydrolyse d'une partie des groupes carbamate en milieu alcalin.

20. Procédé selon l'une des revendications 13 à 19,
**caractérisé en ce qu'**
on conduit la coagulation au moyen d'acides.

21. Procédé selon l'une des revendications 13 à 20,
**caractérisé en ce qu'**
on conduit la coagulation à des températures supérieures à 15°C, en particulier au-dessus de la température ambiante.

22. Procédé selon l'une des revendications 13 à 21,
**caractérisé en ce qu'**
avant la coagulation on dissout ou on met en suspension un ou plusieurs polymères hydrophiles avec le carbamate de cellulose ou dans la solution de carbamate de cellulose, ou bien on les ajoute à la solution de carbamate de cellulose sous forme de solution ou de suspension.
